# EUROPÄISCHE PATENTSCHRIFT

(11) **EP 0 247 541 B1**
(45) Veröffentlichungstag und Bekanntmachung des Hinweises auf die Patenterteilung: **24.10.1990**
(21) Anmeldenummer: 87107505.7
(22) Anmeldetag: 22.05.1987
(51) Int. Cl.: H01H 1/02

(54) **Kontaktelement für elektrische Schaltkontakte**
Contact element for electrical switch contacts
Elément de contact pour contacts interrupteurs électriques

(30) Priorität: 26.05.1986 DE 3617627
(43) Veröffentlichungstag der Anmeldung: 02.12.1987
(73) Patentinhaber: SIEMENS AKTIENGESELLSCHAFT, 80333 München (DE)
(72) Erfinder: Heppner, Klaus-Dieter, D-1000 Berlin 28 (DE); Weiser, Josef, Dr., Dipl.-Phys., D-8021 Hohenschäftlarn (DE)

(56) Entgegenhaltungen:
- DE-A- 2 033 870
- DE-A- 2 540 944
- DE-A- 2 540 999

## Beschreibung

Die Erfindung betrifft ein Kontaktelement für elektrische Schaltkontakte, insbesondere eine Kontaktzunge für elektromagnetische Relais, wobei auf einem Träger aus unedlem Metall eine Zweischicht-Kontaktauflage galvanisch aufgebracht ist und wobei mindestens eine der Schichten Palladium enthält.

Aus der DE-C 3 203 037 ist ein Kontaktelement bekannt, bei dem über einer Nickelschicht eine Silberschicht und darüber eine Rhodiumschicht aufgebracht sind. Solche Kontaktoberflächen haben eine geringe Kaltschweißneigung. In der gleichen Schrift ist auch die Verwendung von Goldkontaktschichten mit Rhodiumüberzug als bekannt beschrieben. Allgemein sind aber bisher bekannte Mehrschichtauflagen aus Edelmetallen entweder verhältnismäßig kostspielig oder nur in einem begrenzten Bereich einsetzbar.

Auch die Verwendung von Palladium für Schaltkontakte ist bekannt (Elektronik 15/1981, Seiten 53 bis 61). Dabei werden galvanische Palladiumschichten von 1 bis 2 µm als besonders abriebfest geschildert. Außerdem wird darauf hingewiesen, daß Palladiumschichten meist mit einer Hauchgoldschicht überzogen werden. Derartige Schichten aus reinen Edelmetallen, wie Palladium und Gold, sind aber sehr teuer. Daneben sind beispielsweise Legierungen von Palladium für Kontaktzwecke, beispielsweise PdCu oder AgPd30 lediglich in Form von Kontaktprofilen bekannt, die wegen ihrer Materialdicke nicht in allen Fällen angewendet werden können. Außerdem sind solche Kontaktprofile mit hohen Edelmetallanteilen ebenfalls teuer.

Aufgabe der Erfindung ist es, einen Schaltkontakt der eingangs genannten Art zu schaffen, der einen möglichst geringen Anteil an teueren Edelmetallen aufweist, dabei aber über eine möglichst große Bandbreite von Schaltleistungen einsetzbar ist. Der Kontakt soll also zuverlässig und mit hoher Lebensdauer sowohl bei sehr kleinen wie auch bei sehr hohen Schaltströmen und Schaltspannungen einsetzbar sein.

Erfindungsgemäß wird diese Aufgabe mit einem Kontaktelement der eingangs genannten Art dadurch gelöst, daß die innere Schicht eine Dicke von 3 bis 5 µm aufweist und von einer Legierung aus Palladium und einer Zusatzkomponente gebildet ist, wobei die Zusatzkomponente einen Anteil von 10 bis 50 Gew.-% umfaßt und mindestens ein Element aus der Gruppe Nickel, Kobalt und Kupfer enthält, und daß die äußere Schicht eine Dicke von 0,1 bis 1 µm aufweist und von einer Legierung aus Palladium-Silber oder Palladium-Gold mit einem Silber- bzw. Goldanteil von 10 bis 40 Gew.-% gebildet ist.

Das erfindungsgemäße Kontaktelement besitzt also eine Zweischicht-Kontaktoberfläche mit zwei verschiedenen Palladiumlegierungen, wobei die Grundschicht oder Lastschicht von einer Legierung aus Palladium und einem unedlem Metall gebildet ist, während die äußere Leitschicht von wesentlich geringerer Dicke von einer Legierung aus Palladium und einem weiteren Edelmetall gebildet ist.

Durch die galvanische Schichtaufbringung können die einzelnen Kontaktschichten in den angegebenen, verhältnismäßig geringen Schichtstärken mit guter Qualität aufgebracht werden, so daß der Gesamtverbrauch an Edelmetall, insbesondere der von Gold, verhältnismäßig gering ist. Mit diesem erfindungsgemäßen Kontaktelement können Schaltströme von wenigen µA bis etwa 5 A und Schaltspannungen von wenigen ₗᵢV bis zu etwa 150 V einwandfrei und mit einer hohen Zahl von Schaltspielen betätigt werden.

Zweckmäßigerweise ist die innere Schicht als Pd-Ni-Schicht mit einem Ni-Anteil von 10 bis 50%, vorzugsweise von 20 bis 30%, ausgebildet; in einer anderen zweckmäßigen Anwendungsform ist die innere Schicht als Pd-Co mit einem Co-Anteil von 10 bis 40%, vorzugsweise etwa 25%, ausgebildet. Eine weitere Ausführungsform enthält eine innere Schicht aus einer Pd-Cu-Schicht mit einem Cu-Anteil von 10 bis 40 Gew.-%, vorzugsweise annähernd 20 Gew.-%.

Daneben kommen für die innere Kontaktschicht auch Dreistofflegierungen in Betracht, beispielsweise Pd-Ni-Cu mit 10 bis 40 Gew.-% Ni-Cu, vorzugsweise 20 Gew.-% Ni + 5 Gew.-% Cu. Diese Dreistofflegierungen können neben den genannten Metallen auch zusätzlich Anteile von Wolfram oder Molybdän enthalten. So kann für die innere Kontaktschicht eine Pd-Ni-W-Legierung mit 10 bis 40 Gew.-% Ni + W, vorzugsweise etwa 15% Ni + 10% W oder eine Pd-Ni-Mo-Legierung mit 10 bis 40 Gew.-% Ni + Mo, vorzugsweise etwa 15% Ni + etwa 10 % Mo verwendet werden. Eine ähnliche Legierungszusammensetzung kann auch mit Cobalt vorgesehen werden, also eine Pd-Co-W-Legierung mit 10 bis 40 Gew.-% Co + W, vorzugsweise etwa 15 Gew.-% Co + etwa 10 Gew.-% W bzw. eine Pd-Co-Mo-Legierung mit 10 bis 40 Gew.-% Co + Mo, vorzugsweise etwa 15 Gew.-% Co + etwa 10 Gew.-% Mo.

Die äußere Schicht oder Leitschicht besitzt, wie erwähnt, eine Dicke zwischen 0,1 und 1 gm, wobei vorzugsweise eine Dicke von etwa 0,5 µm verwendet wird. Diese äußere Schicht enthält als Pd-Ag-Legierung vorzugsweise etwa 30% Silber oder als Pd-Au-Legierung vorzugsweise 20% Gold.

Alle Kontaktschichten werden galvanisch aufgebracht, wobei selektive Galvanikverfahren vorzugsweise angewendet werden, die beispielsweise unter den Begriffen Düsengalvanik bzw. Jetplating, Bürstengalvanik und Lasergalvanik bekannt sind. Mit diesen Verfahren werden die Kontaktschichten gezielt nur dort aufgetragen, wo sie benötigt werden, so daß auf diese Weise eine besonders sparsame Verwendung der Edelmetalle möglich ist.

## Patentansprüche

1. Kontaktelement für elektrische Schaltkontakte, insbesondere eine Kontaktzunge für elektromagnetische Relais, wobei auf einem Träger aus unedlem Metall eine Zweischicht-Kontaktauflage galvanisch aufgebracht ist und wobei mindestens eine der Schichten Palladium enthält, dadurch gekennzeichnet, daß die innere Schicht eine Dicke von 3 bis 5gm aufweist und von einer Legierung aus Palladium und einer Zusatzkomponente gebildet ist, wobei die Zusatzkomponente einen Anteil von 10 bis 50 Gew.-% umfaßt und mindestens ein Element aus der Gruppe Nickel, Cobalt und Kupfer enthält, und daß die äußere Schicht eine Dicke von 0,1 bis 1 µm aufweist und von einer Legierung aus Palladium-Silber oder Palladium-Gold mit einem Silber- bzw. Goldanteil von 10 bis 40 Gew.-% gebildet ist.

2. Kontaktelement nach Anspruch 1, dadurch gekennzeichnet, daß die innere Schicht von einer Palladium-Nickei-Legierung gebildet ist, deren Nikkelanteil 10 bis 50 Gew.-%, vorzugsweise zwischen 20 und 30 Gew.-%, beträgt.

3. Kontaktelement nach Anspruch 1, dadurch gekennzeichnet, daß die innere Schicht von einer Palladium-Cobalt-Legierung gebildet ist, deren Cobaltanteil zwischen 10 und 40 Gew.-%, vorzugsweise annähernd 25 Gew.-%, beträgt.

4. Kontaktelement nach Anspruch 1, dadurch gekennzeichnet, daß die innere Schicht als Palladium-Kupfer-Legierung gebildet ist, deren Kupferanteil zwischen 10 und 40 Gew.-%, vorzugsweise annähernd 20 Gew.-%, beträgt.

5. Kontaktelement nach Anspruch 1, dadurch gekennzeichnet, daß die innere Schicht durch eine Palladium-Nickel-Kupfer-Legierung gebildet ist, bei der der Anteil von Nickel und Kupfer zusammen zwischen 10 und 40 Gew.-% beträgt und bei der vorzugsweise der Nikkelanteil etwa 20 Gew.-% und der Kupferanteil etwa 5 Gew.-% beträgt.

6. Kontaktelement nach Anspruch 1, dadurch gekennzeichnet, daß die innere Schicht aus einer Dreistofflegierung gebildet ist, wobei neben Palladium eine Zusatzkomponente aus Nickel und Wolfram oder Nickel und Molybdän mit einem Gesamtanteil zwischen 10 und 40% gebildet ist.

7. Kontaktelement nach Anspruch 6, dadurch gekennzeichnet, daß die Legierung der inneren Schicht einen Anteil von etwa 15% Nickel und etwa 10% Wolfram oder Molybdän enthält.

8. Kontaktelement nach Anspruch 1, dadurch gekennzeichnet, daß die Zusatzkomponente Cobalt und zusätzlich Wolfram oder Molybdän mit einem Gesamtanteil an der Legierung von 10 bis 40 Gew.- % enthält.

9. Kontaktelement nach Anspruch 8, dadurch gekennzeichnet, daß die Legierung der inneren Schicht einen Anteil von etwa 15% Cobalt und von etwa 10 % Wolfram oder Molybdän enthält.

10. Kontaktelement nach einem der Ansprüche 1 bis 9, dadurch gekennzeichnet, daß die äußere Schicht einen Anteil von etwa 30% Silber enthält.

11. Kontaktelement nach einem der Ansprüche 1 bis 9, dadurch gekennzeichnet, daß die äußere Schicht einen Anteil von etwa 20% Gold enthält.

12. Kontaktelement nach einem der Ansprüche 1 bis 11, dadurch gekennzeichnet, daß die innere Schicht eine Dicke von annähernd 4 µm aufweist.

## Claims

1. Contact element for electrical switch contacts, preferably a contact stud for electromagnetic relays, a two-layer contact deposit being galvanically applied on a carrier consisting of non-precious metal, and at least one of the layers containing palladium, characterized in that the inner layer has a thickness of 3 to 5 µm and is formed from an alloy of palladium and an additional component, the additional component comprising a portion of 10 to 50% by weight and at least one element from the group nickel, cobalt and copper, and in that the outer layer has a thickness of 0.1 to 1 µm and is formed from an alloy of palladium-silver or palladium-gold with a silver or gold portion of 10 to 40% by weight.

2. Contact element according to claim 1, characterized in that the inner layer is formed from a palladium-nickel alloy, the nickel portion of which is 10 to 50% by weight, preferably between 20 and 30% by weight.

3. Contact element according to claim 1, characterized in that the inner layer is formed from a palladium-cobalt alloy, the cobalt portion of which is between 10 and 40% by weight, preferably approximately 25% by weight.

4. Contact element according to claim 1, characterized in that the inner layer is formed as palladium- copper alloy, the copper portion of which is between 10 and 40% by weight, preferably approximately 20% by weight.

5. Contact element according to claim 1, characterized in that the inner layer is formed by a palladium-nickel-copper alloy, in which the portion of nickel and copper together is between 10 and 40% by weight and in which the nickel portion is preferably approximately 20% by weight and the copper portion approximately 5% by weight.

6. Contact element according to claim 1, characterized in that the inner layer is formed from a ternary alloy, an additional component, in addition to palladium, being formed from nickel and tungsten or nickel and molybdenum having a total portion between 10 and 40%.

7. Contact element according to claim 6, characterized in that the alloy of the inner layer contains a portion of approximately 15% nickel and approximately 10% tungsten or molybdenum.

8. Contact element according to claim 1, characterized in that the additional component contains cobalt and additionally tungsten or molybdenum having a total portion of the alloy of 10 to 40% by weight.

9. Contact element according to claim 8, characterized in that the alloy of the inner layer contains a portion of approximately 15% cobalt and of approximately 10% tungsten or molybdenum.

10. Contact element according to one of claims 1 to 9, characterized in that the outer layer contains a portion of approximately 30% silver.

11. Contact element according to one of claims 1 to 9, characterized in that the outer layer contains a portion of approximately 20% gold.

12. Contact element according to one of claims 1 to 11, characterized in that the inner layer has a thickness of approximately 4 µm.

## Revendications

1. Elément de contact pour des contacts électriques de coupure, notamment une languette de contact pour des relais électromagnétiques, dans lequel une surface d'appui formée de deux couches est déposée galvaniquement sur un support en métal ordinaire et au moins l'une des couches contient du palladium, caractérisé par le fait que la couche intérieure possède une épaisseur comprise entre 3 et 5 µm et est constituée par un alliage formé de palladium et d'un constituant supplémentaire, le constituant supplémentaire intervenant dans une proportion de 10 à 50% en poids et contenant au moins un élément du groupe nickel, cobalt et cuivre, et que la couche extérieure possède une épaisseur comprise entre 0,1 et 1 µm et est réalisée en un alliage de palladium-argent ou de palladium-or contenant un pourcentage d'argent ou d'or compris entre 10 et 40% en poids.

2. Elément de contact suivant la revendication 1, caractérisé par le fait que la couche intérieure est formée par un alliage de palladium-nickel, dont le pourcentage de nickel est compris entre 10 et 50% en poids et de préférence entre 20 et 30% en poids.

3. Elément de contact suivant la revendication 1, caractérisé par le fait que la couche intérieure est formée par un alliage de palladium-cobalt, dont le pourcentage de cobalt est compris entre 10 et 30% en poids et est égal de préférence approximativement à 25% en poids.

4. Elément de contact suivant la revendication 1, caractérisé par le fait que la couche intérieure est réalisée sous la forme d'un alliage de palladium-cuivre, dont le pourcentage de cuivre est compris entre 10 et 40% en poids et est égal de préférence approximativement à 20% en poids.

5. Elément de contact suivant la revendication 1, caractérisé par le fait que la couche intérieure est formée par un alliage de palladium-nickel-cuivre, dans lequel le pourcentage de nickel et de cuivre considérés conjointement est compris entre 10 et 40% en poids et dans lequel de préférence le pourcentage de nickel est égal à environ 20% en poids et le pourcentage de cuivre à environ 5% en poids.

6. Elément de contact suivant la revendication 1, caractérisé par le fait que la couche intérieure est formée par un alliage formé de trois éléments, contenant, en plus du palladium, un constituant supplémentaire formé de nickel et de tungstène ou de nickel et de molybdène intervenant pour un pourcentage total compris entre 10 et 40%.

7. Elément de contact suivant la revendication 6, caractérisé par le fait que l'alliage de la couche intérieure contient un pourcentage d'environ 15% de nickel et d'environ 10% de tungstène ou de molybdène.

8. Elément de contact suivant la revendication 1, caractérisé par le fait que le constituant additionnel contient du cobalt et en plus du tungstène ou du molybdène, et ce avec un pourcentage total d'alliage compris entre 10 et 40% en poids.

9. Elément de contact suivant la revendication 8, caractérisé par le fait que l'alliage de la couche intérieure contient un pourcentage d'environ 15% de cobalt et environ 10% de tungstène et de molybdène.

10. Elément de contact suivant l'une des revendications 1 à 9, caractérisé par le fait que la couche extérieure contient un pourcentage d'environ 30% d'argent.

11. Elément de contact suivant l'une des revendications 1 à 9, caractérisé par le fait que la couche extérieure contient un pourcentage égal à environ 20% d'or.

12. Elément de contact suivant l'une des revendications 1 à 11, caractérisé par le fait que la couche intérieure possède une épaisseur égale approximativement à 4 ₗᵢm.
